# EUROPÄISCHE PATENTSCHRIFT

(11) **EP 2 806 058 B1**
(45) Veröffentlichungstag und Bekanntmachung des Hinweises auf die Patenterteilung: **18.12.2019**
(21) Anmeldenummer: 13169193.3
(22) Anmeldetag: 24.05.2013
(51) Int. Cl.: D04B 15/88, D04B 27/34

(54) **Integrierte Thermofixierung**
Integrated heat-setting
Thermofixation intégrée

(43) Veröffentlichungstag der Anmeldung: 26.11.2014
(73) Patentinhaber: Mattes & Ammann GmbH & Co. KG, 72469 Messstetten (Tieringen) (DE)
(72) Erfinder: Larsén, Christoph Sven, 72469 Tieringen (DE)
(74) Vertreter: Raffay & Fleck

(56) Entgegenhaltungen:
- WO-A1-03/018894
- WO-A2-2010/078663
- CN-U- 202 202 106

## Beschreibung

Die Erfindung betrifft ein Verfahren zur Herstellung von thermofixiertem Maschenstoff sowie eine entsprechende Vorrichtung.

Bekannt ist, dass textile Maschenstoffe einer Thermofixierung unterzogen werden. Dazu werden sie insbesondere einem gesättigten Dampfgemisch als auch trockener heißer Luft ausgesetzt. Dazu werden sie üblicherweise in einer Spannrahmenmaschine aufgespannt und den Temperatureinflüssen ausgesetzt.

Auch ist es bekannt, Garne vor der weiteren Verarbeitung, beispielsweise zu textilen Maschenstoffen, einer Thermofixierung zu unterziehen. Dazu ist es auch bekannt, Garne über geheizte Flächen zu führen.

Ebenfalls ist es bekannt, Garnspulen zu beheizen.

Bei textilen Maschenstoffen findet die Thermofixierung somit in einem separaten Prozess statt, sodass nach der Herstellung der Maschenstoffe zunächst eine Aufwicklung erfolgt und die so erzeugten Maschenstoffe in einem weiteren Arbeitsprozess einer Spannrahmenmaschine zur Thermofixierung zugeführt werden. Dazu wird, insbesondere bei Rundstrickmaschinen, die Rolle mit der textilen Maschenbahn aus der Strickmaschine entnommen und durch entsprechendes Verbringen zu einer Spannrahmenmaschine befördert. Dort wird sie zum Abrollen erneut befestigt und nach dem Abrollen in die eigentliche Spannrahmenmaschine eingeführt.

Üblicherweise findet eine solche Thermofixierung bei Stoffen, die weiteren Behandlungsschritten unterzogen werden, wie beispielsweise dem Färben, nach diesen weiteren Behandlungen bzw. Veredelungen statt. Aufgabe der vorliegenden Erfindung ist es, ein Verfahren sowie eine Vorrichtung anzugeben, bei dem bzw. der Arbeitsschritte eingespart werden und auf besonders einfache und kostengünstige Weise ein besonders vorteilhafter thermofixierter Maschenstoff erzeugt wird bzw. zur Anwendung kommt.

Das erfindungsgemäße Verfahren zeichnet sich dadurch aus, dass ein auf einer Rundstrickmaschine erzeugter Maschenstoff über eine Heizplatte geführt und anschließend erstmalig aufgerollt wird. Durch eine solche Vorgehensweise kann die Herstellung vereinfacht werden und ein besonders gutes Ergebnis in Bezug auf den Maschenstoff erreicht werden, da er vor der thermischen Fixierung nicht zunächst auf- und wieder abgerollt wird. Die direkte thermische Fixierung im Anschluss an die Herstellung sorgt für eine besonders gute Entspannung bzw. Fixierung des Maschenstoffes. Dabei weist die Heizplatte generell insbesondere eine Temperatur von 60 bis 260 °C, insbesondere von 150 bis 190 °C auf. Durch die Verwendung einer Heizplatte lässt sich eine besonders effiziente Erwärmung des Maschenstoffes erreichen und die Abwärme minimieren.

Die Führung findet bis nach dem Führen über die Heizplatte uns insbesondere bis zum Aufrollen dabei insbesondere ohne Klemmen oder Nadeln und insbesondere ohne Einbringen von Löchern in den Maschenstoff statt. Insbesondere wird auch kein Zug quer zur Erzeugungsrichtung des Maschenstoffs ausgeübt. Dadurch können besonders feine Stoffe und/oder besonders hohe Qualitäten realisiert werden. Insbesondere wird der Maschenstoff bis nach der Führung über die Heizplatte, insbesondere bis zum Aufrollen, allein über Umlenkrollen oder Stäbe geführt.

Vorteilhafterweise wird die Länge der Heizplatte in Richtung des Transportes der Maschenstoffbahn die Temperatur der Heizplatte so gewählt, dass eine thermische Fixierung ohne Ausbremsung der Strickvorrichtung durchgeführt werden kann. Dazu kann nicht nur die Temperatur der Heizplatte, sondern auch ihre Erstreckung bzw. die Kontaktfläche der Maschenstoffbahn mit der Heizplatte variiert werden. Die Heizplatte erstreckt sich dabei über die gesamte Breite der Maschenstoffbahn. Die Maschenstoffbahn wird einlagig über die Heizplatte geführt. Es können auch mehrere Heizplatten im Verlauf der Stoffführung hintereinander vorgesehen werden. Bevorzugt wird jedoch eine Heizplatte pro Maschenstoffbahn, die es zu fixieren gilt. Dadurch kann Arbeitsraum gespart und die Verfahrensweise bzw. entsprechende Vorrichtung besonders einfach ausgebildet sein.

Die thermische Fixierung wird durch Führung über die Heizplatte unmittelbar, ggf. nach weiteren Umlenkungen, nach der Erzeugung des Maschenstoffes durchgeführt und wird, ggf. nach weiteren Umlenkungen, die Maschenstoffbahn unmittelbar nach der thermischen Fixierung erstmalig aufgerollt.

Der Maschenstoff wird auf einer Rundstrickmaschine als Schlauch erzeugt. Dabei befindet sich die Heizplatte innerhalb der Rundstrickmaschine und dreht insbesondere mit. Klassischerweise werden die Garne bei Rundstrickmaschinen von oben zugeführt und wird der Maschenstoffschlauch nach unten hin ausgegeben. In einer solchen Anordnung befindet sich die Heizvorrichtung vorteilhafterweise unterhalb der Rippscheibe und des Zylinders. Wird eine Rundstrickmaschine verwendet, bei der die Aufrollvorrichtung rotiert, so rotiert hier vorteilhafterweise auch die Heizplatte entsprechend mit.

Es wird bei der Nutzung einer Rundstrickmaschine bzw. bei Erzeugung eines Maschenstoffschlauches der Schlauch entweder an zwei, insbesondere im Querschnitt durch den Maschenstoffschlauch gegenüberliegenden, Linien aufgeschnitten oder entdoubliert, also an einer Linie aufgeschnitten, bevor die eine Maschenstoffbahn bzw. die zwei Maschenstoffbahnen (je) einer Heizplatte zugeführt wird/werden.

Beim Aufschneiden des Schlauches in zwei Maschenstoffbahnen werden zwei Heizplatten oder eine zweiseitig mit Heizplatten ausgerüstete Heizvorrichtung verwendet und wird jede Stoffbahn über mindestens eine Heizplatte geführt. Bei der Entdoublierung des Maschenstoffschlauches wird die entstehende Maschenstoffbahn einlagig, also entdoubliert, über die mindestens eine Heizplatte geführt.

Dadurch lässt sich nicht nur ein Umbug oder Rückstand eines Umbugs im fertigen Produkt vermeiden, sondern sich auch eine besonders wirksame und gleichförmige thermische Fixierung der Ware erreichen.

Es wird jede Maschenstoffbahn über mindestens eine Heizplatte geführt, die sich über die gesamt Bahnbreite der Maschenstoffbahn erstreckt.

Dabei ist zumindest eine Heizplatte konvex geformt und wird die Maschenstoffbahn vor der Führung und nach der Führung über die Heizplatte so umgelenkt, dass die Maschenstoffbahn unter Spannung konvex so über die Heizplatte geführt wird, dass sie auf einer konvexen Fläche der Heizplatte flächig aufliegt. Ist beispielsweise die Heizplatte in einer ersten Richtung konvex ausgebildet, die insbesondere senkrecht zur Erstreckung der Maschenstoffbahnbreite liegt und insbesondere auch senkrecht zur Förderung der Maschenstoffbahn unter Wegdenkung der Heizplatte liegt, so sind entsprechende Umlenkungen vor und nach der Führung über die Heizplatte, insbesondere in Richtung dieser ersten Richtung vor der Heizplatte, angeordnet. Dadurch ergibt sich eine Führung der Maschenstoffbahn unter flächigem Anliegen unter Spannung über die Heizplatte. Der flächige Kontakt ist dabei konvex ausgebildet.

Umlenkungen sind insbesondere durch Stäbe oder rollend gelagerte Stäbe realisierbar.

Die Führungen vor und nach der Führung über die Heizvorrichtung zeichnet sich insbesondere durch Umlenkungen um mehr als 90 und weniger als 180° aus.

Eine mit dem erfindungsgemäßen Verfahren erzeugte.

Maschenstoffbahn bzw. ein solcher Maschenstoff zeichnet sich, wenn gewünscht, durch eine besonders homogene Ausbildung über seine Breite aus und weist eine besonders gute thermische Fixierung und/oder Entspannung auf. Auch ist sein Aufrollverhalten besonders vorteilhaft.

Darüber hinaus weist der thermofixierte Maschenstoff vorteilhafterweise in Bezug auf die Oxidation, die kristalline, amorphe und/oder polymere Struktur und/oder die Oberflächengeometrie der an den Oberflächen des Maschenstoffes befindlichen Garnabschnitte und/oder Art und/oder Menge von Öl- und/oder Avivagerückständen zwei unterschiedliche Maschenstoffbahnseiten auf. Dadurch lassen sich, beispielsweise durch Wahl der Temperatur der Heizplatte gewünschte Oberflächeneigenschaften einstellen bzw. beeinflussen. So kann beispielsweise durch erhöhte Oxidation einer Maschenstoffseite eine besonders gute Abweisung von Dreck oder Ähnlichem bewirkt werden.

Als Kern einer entstehenden Maschenstoffrolle kommen zahlreiche Gegenstände, insbesondere rohrartige Gegenstände infrage. Hier eignen sich beispielsweise Rohre aus Papier oder Pappe.

Eine solche Maschenstoffrolle zeichnet sich über die besonderen Eigenschaften des Maschenstoffes insbesondere auch durch die besonders gleichmäßige Aufrollung des Maschenstoffes aufgrund der erstmaligen Aufrollung im Anschluss an die thermische Fixierung aus. Dadurch weist der Maschenstoff der Maschenstoffrolle für die weitere Verwendung eine besonders homogene und hochwertige Qualität über die Maschenstoffbahnbreite auf.

Auch wurde der Maschenstoff einer solchen Maschenstoffrolle nur einmal aufgerollt und nicht durch mehrfaches Auf- bzw. Auf- und Abrollen weiter beansprucht.

Gelöst wird die Aufgabe auch durch eine Vorrichtung zur Herstellung von thermofixiertem Maschenstoff, wobei die Vorrichtung mindestens eine Nadelreihe zur Vermaschung von Garn zu Maschenstoff sowie mindestens eine Heizplatte, beheizbar auf eine Temperatur von 60 bis 260 °C sowie Zuführmittel zur gespannten Führung einer Maschenstoffbahn des Maschenstoffes über die Heizplatte und Aufrollmittel zum anschließenden erstmaligen Aufrollen des Maschenstoffes aufweist. Darüber hinaus kann die Vorrichtung insbesondere auch eine Steuervorrichtung zur Steuerung der Beheizung der Heizplatte bzw. zur Regelung der Temperatur der Heizplatte beinhalten.

Mit Vorteil handelt es sich bei den Zuführmitteln nur um solche, die den Maschenstoff nicht klemmen oder mit Löchern versehen, insbesondere handelt es sich dabei um Umlenkmittel wie Rollen oder Stäbe, um die der Maschenstoff geführt wird.

Die Vorrichtung ist zur Durchführung des oben ausgeführten Verfahrens eingerichtet. Dazu kann sie auch eine Steuereinrichtung zur Ansteuerung und Durchführung der Verfahrensschritte, insbesondere im Zusammenwirken mit den entsprechenden Mitteln, wie Heizplatte, Nadelreihe, Garnzuführungen, Umlenkungen und Ähnliches aufweisen.

Dabei ist die Nadelreihe Teil einer Rundstrickvorrichtung und es ist eine Entdoublierungseinrichtung oder eine Vorrichtung zur Auftrennung des Maschenstoffes in zwei Bahnen der Führung über die mindestens eine Heizplatte vorgeschaltet.

Es sind die Heizplatte und die Zuführmittel zur Führung der Maschenstoffbahn unter Spannung über eine konvexe Fläche der Heizplatte unter flächigem konvexen Kontakt zwischen der Maschenstoffbahn und der Heizplatte eingerichtet. Hierzu weisen die Zuführmittel insbesondere Umlenkvorrichtungen vor und hinter der Führung der Maschenstoffbahn über die Heizplatte auf, die insbesondere für eine Umlenkung der Maschenstoffbahn von mehr als 90 und weniger als 180° eingerichtet sind. Vorteilhafterweise sind diese Umlenkmittel mitdrehend ausgeführt.

Mit besonderem Vorteil weist die Vorrichtung eine Absaugvorrichtung für Abgase der Thermofixierung auf. Solche Abgase können beispielsweise durch Erhitzung oder Verbrennung von Avivage- oder Ölrückständen entstehen.

Die Verwendung eines erfindungsgemäß hergestellten Maschenstoffes umfasst die Herstellung von Hygieneartikeln, Matratzenbezügen, Sitzbezügen oder Automobilinnenraumverkleidungen.

Weitere Vorteile und beispielhafte Ausführungsformen sollen anhand der rein schematischen folgenden Figuren nicht beschränkend und rein exemplarisch erläutert werden. Dabei zeigen:
- Fig. 1: eine schematische Ansicht der erfindungsgemäßen Vorrichtung mit Entdoublierungseinrichtung; und
- Fig. 2: eine schematische Ansicht einer erfindungsgemäßen Vorrichtung unter Doppelwicklung mit vorherigem Aufschneiden.

Fig. 1 zeigt eine Ansicht einer erfindungsgemäßen Vorrichtung aufweisend eine Vermascheinrichtung 1, die als Rundstrickvorrichtung ausgeführt ist und zwei Nadelreihen aufweist. In dieser wird ein Maschenstoffschlauch 8 erzeugt, der nach unten weitergeführt und in einer Entdoublierungseinrichtung 4, die eine Schneidevorrichtung 3 beinhaltet, entdoubliert wird. Dadurch wird eine einlagige Maschenstoffbahn 9 erzeugt, die anschließend über eine Umlenkrolle 2 umgelenkt und einer Heizvorrichtung 5 mit konvexer Heizplatte 6 zugeführt wird. Im Nachgang zu der Führung über die Heizplatte 6 wird die einlagige Maschenstoffbahn über eine weitere Umlenkrolle 2 geführt und der Aufwicklung auf eine Maschenstoffbahnrolle 10 mit einem innen liegenden Kern 11 zugeführt. In dem hier gezeigten Beispiel drehen alle gezeigten Teile mit der Vermascheinrichtung 1 um das Zentrum der Vermascheinrichtung 1.

Zu erkennen ist auch, wie die Umlenkrollen 2 für eine flächig konvex anliegende Führung 7 über die konvexe Heizplatte 6 sorgen. Die Heizplatte 6 ist zum Kontakt mit der einlagigen Maschenstoffbahn 9 konvex ausgebildet. Somit kommt die einlagige Maschenstoffbahn 9 in einer konvexen Fläche 7 mit der Heizplatte 6 in Berührung. Zu dieser Führung sind die Umlenkrollen 2 relativ zur Heizplatte 6 entgegen der Richtung der konvexen Ausbeulung der Heizplatte 6 zurückliegend angeordnet.

Fig. 2 zeigt eine Ansicht einer erfindungsgemäßen Vorrichtung mit Doppelwicklung. Hier werden zwei Maschenstoffbahnrollen 10 durch eine Vermascheinrichtung 1 zeitgleich erzeugt. Dazu weist die Vorrichtung eine Vermascheinrichtung 1 auf, die einen Maschenstoffschlauch 8 erzeugt. Dieser wird durch eine Schneidevorrichtung 3 an zwei diametral gegenüberliegenden Stellen aufgeschnitten, sodass zwei einlagige Maschenstoffbahnen 9 entstehen. Diese werden mit Hilfe von Umlenkrollen 2 über je eine Heizplatte 6 einer Heizvorrichtung 5 geführt. Anschließend werden sie wieder über Umlenkrollen 2 geführt. Dadurch und durch die konvexe Formgebung der Heizplatten 6 wird eine konvexe Kontaktfläche 7 zwischen einlagigen Maschenstoffbahnen 9 und Heizplatten 6 erzielt. Die Heizplatten 6 sind jeweils in Richtung der zugeordneten Maschenstoffbahn 9 konvex ausgebildet. Nach der Führung über die Heizplatten 6 und die Umlenkrollen 2 werden die Maschenstoffbahnen 9 einer Aufrollung auf Maschenstoffbahnrollen 10 mit innen liegenden Kernen 11 zugeführt.

### Bezugzugzeichenliste:

- 1: Vermascheinrichtung
- 2: Umlenkrolle
- 3: Schneidevorrichtung
- 4: Entdoublierungseinrichtung
- 5: Heizvorrichtung
- 6: Heizplatte
- 7: konvexe Kontaktfläche
- 8: Maschenstoffschlauch
- 9: Maschenstoffbahn
- 10: Maschenstoffbahnrolle
- 11: Kern

## Patentansprüche

1. Verfahren zur Herstellung von thermofixiertem Maschenstoff, wobei der Maschenstoff (8,9) erzeugt und über mindestens eine Heizplatte (6) mit einer Temperatur von 60 bis 260 °C geführt und anschließend erstmalig aufgerollt (10) wird, wobei der Maschenstoff auf einer Rundstrickmaschine als Schlauch (8) erzeugt wird und entweder der Schlauch (8) vor der Führung über die Heizplatte (6) an zwei, insbesondere gegenüberliegenden, Linien aufgeschnitten (3) wird und beide dadurch entstehenden Maschenstoffbahnen (9) einlagig über je mindestens eine Heizplatte (6) geführt und anschließend jeweils zu einer Rolle aufgerollt werden, oder der Schlauch (8) vor der Führung über die Heizplatte entdoubliert (4) wird und einlagig über die Heizplatte (6) geführt wird, wobei die entdoublierte Maschenstoffbahn (9) über mindestens eine sich über die gesamte Bahnbreite der entdoublierten Maschenstoffbahn (9) erstreckende Heizplatte (6) geführt wird.

2. Verfahren nach dem vorstehenden Anspruch, wobei die mindestens eine Heizplatte (6) konvex geformt ist und die Maschenstoffbahn (9) vor der Führung und nach der Führung über die Heizplatte (6) so umgelenkt wird, dass die Maschenstoffbahn unter Spannung konvex so über die Heizplatte geführt wird, dass sie auf einer konvexen Fläche (7) der Heizplatte (6) flächig aufliegt.

3. Vorrichtung zur Herstellung von thermofixiertem Maschenstoff, wobei die Vorrichtung mindestens eine Nadelreihe (1) zur Vermaschung von Garn zu Maschenstoff sowie mindestens eine Heizplatte (6), heizbar auf eine Temperatur von 60 bis 260 °C sowie Zuführmittel zur gespannten, einlagigen Führung einer Maschenstoffbahn (9) des Maschenstoffs über die Heizplatte (6) und Aufrollmittel zum anschließenden erstmaligen Aufrollen (10) des Maschenstoffs aufweist, wobei die Nadelreihe (1) Teil einer Rundstrickvorrichtung ist und wobei die mindestens eine Heizplatte (6) und die Zuführmittel zur Führung der Maschenstoffbahn unter Spannung über eine konvexe Fläche der Heizplatte unter flächigem Kontalt (7) zwischen der Maschenstoffbahn (9) und der Heizplatte (6) eingerichtet sind und entweder eine Entdoublierungseinrichtung (4) der Führung über die mindestens eine Heizplatte (6) vorgeschaltet ist, wobei die entdoublierte Maschenstoffbahn (8) über mindestens eine sich über die gesamte Bahnbreite der entdoublierten Maschenstoffbahn (8) erstreckende Heizplatte geführt wird, oder eine Vorrichtung zur Auftrennung (3) des Maschenstoffs in zwei Maschenstoffbahnen (9), welche anschließend jeweils zu einer Rolle aufgerollt werden, der Führung über die mindestens eine Heizplatte (6) vorgeschaltet ist.

## Claims

1. A process for the manufacture of heat-set knitted fabric,
the knitted fabric (8, 9) being produced and guided over at least one heating plate (6) at a temperature of 60 to 260°C and then rolled up (10) for the first time,
wherein the knitted fabric is produced on a circular knitting machine as a tube (8) and either the tube (8) is cut open (3) before being guided over the heating plate (6) at two, in particular opposite, lines (3) and both resulting knitted fabric webs (9) are guided in one layer over in each case at least one heating plate (6) and are subsequently rolled up in each case to form a roll, or the tube (8) is opened out (4) before being guided over the heating plate and is guided in one layer over the heating plate (6),
wherein the opened out mesh web (9) is guided over at least one heating plate (6) extending over the entire web width of the opened out mesh web (9).

2. A process according to the above claim,
wherein said at least one heating plate (6) is convexly shaped and the mesh fabric web (9) is deflected over the heating plate (6) before the guide and after the guide in such a way that the mesh fabric web is guided under tension convexly over the heating plate in such a way that it lies flat on a convex surface (7) of the heating plate (6),

3. A device for the production of heat-set knitted fabric,
the device having at least one row of needles (1) for intermeshing yarn into knitted fabric and at least one heating plate (6), heatable to a temperature of 60 to 260°C, as well as feed means for tensioned single-layer guidance of a knitted fabric web (9} of the knitted fabric over the heating plate (6) and winding means for subsequent first winding (10) of the knitted fabric,
wherein the needle row (1) is part of a circular knitting device and wherein said at least one heating plate (6) and the feed means are arranged for guiding the stitch material web under tension over a convex surface of the heating plate with a flat contour (7) between the stitch material web (9) and the heating plate (6) and either an opening out device (4) is connected upstream of the guide over said at least one heating plate (6), wherein the opened out knitted fabric web (8) is guided over at least one heating plate extending over the entire web width of the opened out knitted fabric web (8), or a device for separating (3) the knitted fabric into two knitted fabric webs (9), which are subsequently each rolled up into a roll, is connected upstream of the guide over said at least one heating plate (6).

## Revendications

1. Procédé de fabrication d'un tricot thermofixé,
l'étoffe tricotée (8, 9) étant produite et guidée sur au moins une plaque chauffante (6) à une température de 60 à 260°C, puis enroulée (10) pour la première fois,
dans laquelle l'étoffe tricotée est fabriquée sur un métier à tricoter circulaire sous forme de tube (8) et le tube (8) est découpé (3) avant d'être guidé sur la plaque chauffante (6) sur deux lignes (3), notamment opposées, et les deux bandes tricotées (9) obtenues sont guidées en une couche sur au moins une plaque chauffante (6) pour être ensuite enroulées pour former un rouleau ou bien le tube (8) est déroulé (4) avant d'être guidé sur la plaque chauffante et appliqué en une couche sur la plaque chauffante (6),
dans laquelle la bande tricotée (9) déroulée est guidée sur au moins une plaque chauffante (6) s'étendant sur toute la largeur de la bande tricotée (9) ouverte.

2. Procédé conforme à la revendication ci-dessus,
dans laquelle ladite au moins une plaque chauffante (6) est de forme convexe et la bande de tissu tricoté (9) est déviée sur la plaque chauffante (6) avant le système de guidage et après le système de guidage de telle sorte que la bande de tissu tricoté est guidée sous tension de manière convexe sur la plaque chauffante, pour qu'elle repose à plat sur une surface convexe (7) de la plaque chauffante (6).

3. Dispositif pour la production d'étoffe de bonneterie thermofixée,
le dispositif comportant au moins une rangée d'aiguilles (1) pour l'engrènement de fil dans un tissu tricoté et au moins une plaque chauffante (6), chauffable à une température de 60 à 260°C, ainsi que des moyens d'alimentation pour le guidage tendu d'une seule couche de tissu tricoté (9} du tissu tricoté sur la plaque chauffante (6) et des moyens d'enroulement pour un premier enroulement ultérieur (10) du tissu tricoté, dans laquelle la rangée d'aiguilles (1) fait partie d'un dispositif de tricotage circulaire et dans laquelle ladite au moins une plaque chauffante (6) et les moyens d'alimentation sont agencés pour guider la bande de matériau de suture sous tension sur une surface convexe de la plaque chauffante avec un contour plat (7) entre la bande de matériau de suture (9) et la plaque chauffante (6) et soit un dispositif de sortie (4) est connecté avant le guidage sur ladite au moins une plaque chauffante (6), dans laquelle la bande de tricot (8) ouverte est guidée sur au moins une plaque chauffante s'étendant sur toute la largeur de la bande de tricot (8) déroulée, ou un dispositif pour séparer (3) le tricot en deux bandes de tricot (9), qui sont ensuite enroulées chacune pour obtenir un rouleau, est connecté en amont du système de guidage sur ladite au moins une plaque chauffante (6).
